# FASCICULE DE BREVET EUROPEEN

(11) **EP 0 143 715 B1**
(45) Date de publication et mention de la délivrance du brevet: **25.01.1989**
(21) Numéro de dépôt: 84402400.0
(22) Date de dépôt: 26.11.1984
(51) Int. Cl.: C23F 3/02, C23F 1/36

(54) **Bain de traitement de l'aluminium et procédé mettant en oeuvre ce bain notamment dans le domaine du satinage et de l'usinage chimique**
Badzusammensetzung zum Behandeln von Aluminium und Verfahren zum Benutzen dieses Bades für chemisches Glänzen und Ätzen
Aluminium treatment bath and process using this bath for chemical polishing and etching

(30) Priorité: 24.11.1983 FR 8318705
(43) Date de publication de la demande: 05.06.1985
(73) Titulaire: DIVERSEY FRANCE S.A. Société anonyme dite:, F-77330 Ozoir-la-Ferriere (FR)
(72) Inventeur: Doyen, Maurice, F-77380 Combs la Ville (FR)
(74) Mandataire: Clisci, Serge

(56) Documents cités:
- FR-A- 1 484 129
- FR-A- 2 169 883
- GB-A- 827 519
- GB-A- 2 067 958
- US-A- 2 884 728
- US-A- 3 356 550

## Description

La présente invention concerne un bain de traitement de pièces en aluminium ou en alliage à base d'aluminium. Elle concerne plus précisément le procédé de traitement de l'aluminum et de ses alliages au moyen de ce bain, notamment dans le domaine du satinage, d'une part, et de l'usinage chimique en aéronautique, d'autre part.

On sait que les pièces en aluminium ou en alliage d'aluminium, notamment les profilés, sont d'une utilisation croissante dans l'industrie. On sait également que ces pièces sont soumises à un traitement d'anodisation par électrolyse en milieu acide. On sait enfin que le traitement d'anodisation est d'une manière générale précédé d'un traitement de dégraissage et d'un traitement de satinage. L'invention se rapporte à la phase de traitement de satinage qui apporte un élément de décoration par le fini et l'aspect superficiel de la pièce (pour ne pas révéler la structure superficielle de ladite pièce) et élimine les défauts de surface (notamment les lignes de filage) avant anodisation. Elle concerne également l'usinage chimique de pièces en aluminium ou en alliage d'aluminium utilisées notamment en aéronsutique.

La solution antérieurement connue pour résoudre le problème technique du satinage ou usinage chimique de l'aluminium et de ses alliages, qui donne de bons résultats sur le plan de la qualité du satinage, consiste à faire appel à un traitement chimique au moyen d'un bain aqueux comprenant une base forte, un agent séquestrant (avantageusement un gluconate) et ayant une forte teneur en AI. Or il se trouve que cette solution implique un grand nombre d'inconvénients, à savoir l'utilisation de quantités importantes de base forte et d'agent séquestrant, d'une part, et l'impossibilité de récupérer la base forte dès lors que l'agent séquestrant empêche la précipitation de Al₂O₃, d'autre part.

En effet selon cette solution antérieurement connue et décrite dans le document FR-A-2 169 883 de la Demanderesse, le bain contient un hydroxyde de métal alcalin à une concentration de 3,5 à 200 g/I, un agent chélatant (notamment un gluconate) à une concentration pouvant atteindre 40 g/I et au moins égale à 2 % de celle de l'hydroxyde de métal alcalin, et, un thiosulfate à une concentration d'au moins 0,1 g/I. En particulier selon les indications données dans FR-A-2 169 883 (voir pages 3-4) le bain aqueux comprend 40,5 g/I de soude, 2,0 g/I de gluconate de sodium et 2,0 g/I de thiosulfate de sodium et est utilisable jusqu'à une concentration en aluminium de 110 g/I pour donner une attaque satisfaisante.

Quand on suit l'enseignement du document FR-A-2 169 883 de la Demanderesse, on observe ce qui suit: la teneur en AI dans le bain de traitement augmente dès lors que l'aluminium et les composés d'aluminium - tels que les sels, l'oxyde Al₂O₃ et l'hydroxyde AI(OH)₃ - qui résultent de l'attaque basique de la pièce à traiter se retrouvent dans le bain (notamment sous forme de complexes colloïdaux); comme le bain s'enrichit au fur et à mesure de son utilisation jusqu'à une concentration en AI égale ou supérieure à 180 g/I (en général la teneur en AI est très rapidement comprise entre 180 et 190 g/1), il faut faire appel, pour préserver la qualité du satinage ou de l'usinage chimique, à des quantités importantes de base forte (en général 100 à 130 g/I de NaOH) et d'agent séquestrant; en raison de la teneur importante d'agent séquestrant dans le bain de traitement, il est impossible de récupérer la base forte selon les techniques usuelles pour la recycler.

L'utilisation de fortes teneurs en aluminium dans les bains de traitement de pièces en aluminium ou en alliage d'aluminium constitue un élément essentiel de l'art antérieur. Ainsi, à côté de FR-A-2 169 883 précité, relatif au satinage desdites pièces pour obtenir un fini de surface mat, on connaît de FR-A-1 484 129 484 129 un procédé de décapage de pièces en alliages d'aluminium, en vue d'obtenir un fini de surface brillant, au moyen d'un bain aqueux comprenant une quantité d'aluminium supérieure ou égale à 50 g/l, une base forte (de préférence NaOH), un agent séquestrant (notamment le gluconate de sodium ou le sorbitol), et un sulfure (H₂S ou Na₂S). L'exemple IV de FR-A-1 484 129 décrit un bain aqueux ayant une teneur en aluminium inférieure à 50 g/I ce bain qui renferme 31 g/I de soude, 2 g/I de sorbitol, 4 g/I de sulfure de sodium et 40 g/I d'aluminium, confère après traitement (à 54°C pendant 10 minutes) à une pièce extrudée en alliage d'aluminium un fini de surface (dans le cas d'espèce, un brillant de surface) inférieur à celui obtenu avec les bains des exemples VII, VIII et IX comprenant une teneur en AI de 50 g/l, 70 g/1 et respectivement 90 g/I.

Suivant US-A-3 356 550 on propose un bain aqueux pour l'attaque de l'aluminium et de ses alliages qui ne comporte pas d'agent séquestrant ou chélatant tel que le sorbitol et les gluconates. La solution technique qui est préconisée de façon préférée par US-A-3 356 550 consiste à utiliser deux bains de traitement des pièces en aluminium un bain aqueux d'attaque rapide contenant de la soude, du sulfure de sodium, de l'aluminium, de l'huile de ricin sulfonée et du tributylphosphate, puis un bain aqueux de finition lente contenant de la soude, du cyanure de sodium et de l'aluminium.

On connaît par ailleurs du résumé des chemical Abstracts 91, 212325P une technique de gravure sur pellicule d'aluminium mettant en oeuvre un traitement de faible durée (3 minutes) au moyen d'un bain aqueux ne renfermant pas au départ de l'aluminium mais qui est constitué d'eau, de soude (30 g/1) et de thiosulfate de sodium (15 g/1). Cette technique de gravure n'est pas transposable au domaine du satinage dès lors que la quantité d'aluminium passant dans le bain au cours du traitement est trop faible (elle est de l'ordre du ppm).

Selon l'invention on préconise une nouvelle solution technique pour le satinage ou l'usinage chimique de l'aluminium et de ses alliages, qui, tout en maintenant ou améliorant la qualité du satinage ou de l'usinage chimique, (i) supprime l'emploi de l'agent séquestrant, (ii) permet de diminuer les teneurs en base forte et en AI à utiliser dans le bain, (iii) assure des économies d'énergie et de matière, et (iv) permet, si nécessaire, de récupérer et de recycler la base forte, d'une part, et de recueillir une alumine de haute pureté, d'autre part.

Plus précisément on préconise suivant l'invention un nouveau procédé de traitement de la surface d'une pièce en aluminium ou en alliage d'aluminium pour satinage ou usinage chimique au moyen d'un bain aqueux alcalin, dans lequel on immerge ladite pièce dans un bain dépourvu de sorbitol, gluconate ou autres agents séquestrants pour l'aluminium et comprenant:
a) 2 à 60 g/I d'une base forte choisie parmi l'ensemble constitué par NaOH et KOH,
b) 5 à 50 g/I d'un moyen choisi parmi l'ensemble constitué par les sulfures, les thiosulfates, les sulfates et leurs mélanges, et
c) une teneur en AI, comprise entre 4,5 et 15 g/I, la température du bain étant comprise entre 40 et 100°C, et filtre ledit bain en continu pour écarter l'insoluble formé qu'il contient et recueillir le filtrat, la base forte étant régénérée à partir dudit filtrat et recyclée, l'aluminium présent dans ledit filtrat étant recueilli sous forme d'alumine.

Le pH optimal pour le bain de traitement selon l'invention est compris entre 12 et 14, la valeur preférée étant pH 13.

D'une manière générale, la soude moins onéreuse que la potasse sera la base forte préférée. De façon avantageuse le bain comprendra au plus 30 g/I de NaOH, de préférence 2 à 20 g/I et en particulier 2 à 10 g/I de NaOH.

Le moyen b), qui intervient comme additif selon l'invention, sera, de façon avantageuse, choisi parmi l'ensemble constitué par les sulfures de magnésium et de fer, les thiosulfates de sodium et de potassium, les sulfates de magnésium et de fer, et leurs mélanges. L'utilisation de MgS, Fe₂5₃, Na₂S₂0₃, K₂S₂0₃ et de leurs mélanges permet la régénération de la base forte en continu comme indiqué ci-après. L'utilisation de MgS0₄, Fe₂(S0₄)₃ et de leurs mélanges peut permettre l'autorégénération de la base forte.

Parmi les additifs inclus dans les définitions du moyen b), on peut notamment mentionner les mélanges comprenant:
10 à 20 parties en poids de MgS,
5 à 10 parties en poids de Fe₂S₃, et
3 à 15 parties en poids de Na₂S₂0₃.

La teneur en AI dans le bain est comprise entre 4,5 et 15 g/I, et avantageusement entre 9 et 10 g/l. En pratique la solution technique préconisée selon l'invention pour résoudre le problème du satinage permet, par rapport à la solution antérieurement connue de FR-A-2 169 883 de diminuer la teneur en AI d'au moins 80 % environ et la teneur en base forte d'au moins 50 % environ (soit par exemple une diminution de la teneur en AI de 92 % avec une concentration de 15 g/l de AI au lieu de 190 g/l, et une diminution de la teneur en NaOH de 75% avec une concentration de 30 g/I de NaOH au lieu de 120 g/1).

Le procédé de traitement de la surface d'une pièce en aluminium ou en alliage d'aluminium selon l'invention suivant lequel on immerge ladite pièce dans le bain de satinage ou usinage chimique, est mis en oeuvre à une température comprise entre 40 et 100°C, de préférence à une température comprise entre 50 et 85° C, et mieux entre 63 et 67° C. Ledit bain est filtré en continu pour écarter l'insoluble formé qu'il contient. La filtration en continu du bain est réalisée selon une méthode connue en soi, notamment par dialyse sur une ou plusieurs membranes. A partir du filtrat, que l'on recueille et qui contient la base forte et l'aluminium dissous (notamment sous forme d'aluminate), on régénère la base forte, d'une part, et récupère de l'alumine d'une très haute pureté, d'autre part. En pratique, pour des raisons économiques la base forte et l'alumine sont recueillies en continu, ladite base forte étant également recyclée en continu.

Selon un mode particulier de mise en oeuvre, la base forte contenue dans le filtrat, lequel renferme de l'aluminium dissous, est récupérée et recyclée. Dans ce cas, le filtrat résultant de l'élimination de l'insoluble est dirigé sur un dispositif de régénération pour récupérer la base forte par extraction de l'aluminium dissous selon une méthode connue en soi; la base forte ainsi régénérée est dirigée dans un réservoir de stockage d'où elle est soutirée pour alimenter en continu le bain afin de maintenir la concentration en base libre dudit bain. La régénération de la base forte peut ainsi être mis en oeuvre quel que soit le moyen b) intervenant comme additif dans le bain de traitement, et notamment quand ledit moyen b) est un des mélanges ternaires de MgS, Fe₂S₃ et Na₂S₂0₃ sus-visés.

Selon un autre mode particulier de mise en oeuvre du procédé de l'invention, on opère de telle façon que la quantité d'aluminium éliminée par filtration du bain en continu corresponde sensiblement à la quantité d'aluminium provenant de la pièce à traiter et passant en solution dans le bain. Dans ce cas le moyen b) utilisé sera avantageusement MgS0₄, Fe₂(SO₄)₃ ou un mélange de MgS0₄ et de Fe(S0₄)₃ en association, le cas échéant, avec Na₂S₂0₃. Selon ce mode de mise en oeuvre on est en présence d'une autorégénération de la base forte du bain de traitement.

La durée d'immersion dépend de l'épaisseur du métal de la pièce à dissoudre. Cette durée est généralement comprise entre 5 et 20 minutes.

Le meilleur mode de mise en oeuvre du procédé de satinage selon l'invention, qui correspond à un usinage chimique de la surface de la pièce en aluminium ou alliage d'aluminium, consiste à immerger ladite pièce pendant 5 à 20 minutes dans un bain aqueux comprenant:
a) 2 à 10 g/I de NaOH,
b) 5 à 50 g/I d'un moyen choisi parmi l'ensemble constitué par
   (i) les mélanges comprenant 10 à 20 parties en poids sec de MgS, 5 à 10 parties en poids sec de Fe₂S₃ et 3 à 15 parties en poids sec de Na₂S₂0₄, et
   (ii) les mélanges de MgS0₄ et Fe₂(SO₄)₃, et,
c) une teneur en AI comprise entre 4,5 et 15 g/I, le dit bain ayant un pH compris entre 12 et 14 et une température comprise entre 50 et 85°C, et étant filtré en continu pour écarter l'insoluble formé, la base forte étant recueillie du filtrat résultant et recyclée, l'aluminium contenu dans le filtrat étant recueilli sous forme d'alumine.

Bien entendu, selon ce meilleur mode de mise en oeuvre, l'insoluble recueilli peut être retraité avant incorporation dans le bain. D'une manière pratique chaque ingrédient intervenant dans la composition du bain de traitement peut être avantageusement distribué dans ledit bain en fonction du débit de la pompe de filtration. Enfin l'aluminium qui est recueilli notamment sous forme de zéolite peut être récupéré et traité en vue d'être commercialisé à d'autres fins.

D'autres avantages et caractéristiques de l'invention seront mieux compris à la lecture qui va suivre d'exemples de mise en oeuvre nullement limitatifs mais donnés à titre d'illustration.

### Exemple 1

On procède au satinage d'un profilé en aluminium pendant 15 minutes à 50°C au moyen d'un bain ayant la formulation suivante:
- NaOH 100 kg (soit 10 g/1)
- moyen b) mélange B1 (15 parties en poids sec de MgS, 7 parties en poids sec de Fe₂S₃ et 10 parties en poids sec de Na₂S₂0₃) 300 kg (soit 30 g/l)
- AI 50 kg (soit 5 g/l)
- eau qsp 10000 litres

Densité du bain = 1,02 g/cm environ, avec filtration en continu de l'insoluble et régénération en continu de NaOH (par extraction d'AI et relargage de NaOH).

On constate que le profilé en aluminium présente un bon aspect de surface, et que l'entraînement (perte de bain de satinage quand on retire le profilé) est de 150 cm³ par m² de surface traitée. Le bain de satinage est directement réutilisable.

### Exemple A (comparatif)

On procède au satinage d'un profilé en aluminium identique à celui de l'exemple 1 selon la technique antérieure sus-décrite, pendant 20 minutes à 50°C pour obtenir un satinage de qualité analogue à celui de l'exemple 1, au moyen d'un bain renfermant:
- NaOH 1200 kg (soit 120 g/I)
- agent séquestrant (gluconate) 400 kg (soit 40 g/l)
- AI 1800 kg (soit 180 g/I)
- eau qsp 10000 litres

Densité du bain 1,6 g/cm environ.

On constate que l'entraînement est de 600 à 700 cm par m² de surface traitée. Le bain de satinage ne peut pas être réutilisé.

La comparaison des exemples 1 et A met notamment en évidence les économies qu'apporte l'invention.

### Exemple 2

On procède au satinage d'une pièce en aluminium pendant 10 minutes à 60°C au moyen d'un bain ayant la formulation suivante:
- NaOH 60 kg (soit 6 g/1)
- moyen b) mélange B2 (10 parties en poids sec de MgS, 5 parties en poids sec de Fe₂S₃ et 3 parties en poids sec de Na₂S₂0₃) 220 kg (soit 22 g/l)
- AI 50 kg (soit 5 g/l)
- eau qsp 10000 litres.

On obtient un bon satinage.

### Exemple 3

On procède au satinage d'une pièce en aluminium pendant 20 minutes à 70°C au moyen d'un bain ayant la formulation suivante:
- NaOH 80 kg (soit 8 g/I)
- moyen b) mélange B3 (4 parties en poids sec de MgS, 2 parties en poids sec de Fe₂S₃ et 3 parties en poids sec de Ha₂S₂0₃) 250 kg (soit 25 g/l)
- AI 45 kg (soit 4,5 g/l)
- eau qsp 10000 litres

On obtient un bon satinage.

### Exemple 4

On recouvre une partie de la surface d'une pièce en aluminium avec de la graisse puis immerge ladite pièce dans le bain aqueux décrit à l'exemple 1 pendant 15 minutes à 50°C. On obtient un usinage chimique sur la partie de la surface de la pièce non protégée.

### Exemple 5

Dans un bain aqueux ayant la formulation suivante:
- NaOH 15 à 20 g/l
- moyen b) mélange B4 (15 parties en poids sec de MgS, 8 parties en poids sec de Fe₂S₃ et 5 parties en poids sec de Na₂S₂0₃) 25 à 30 g/I
- AI 9 à 10 g/I

des pièces en aluminium ou alliage d'aluminium à traiter sont immergées pendant 15 à 20 minutes à une température comprise entre 63 et 67° C.

Le bain est filtré en continu (notamment par ultrafiltration au moyen d'une ou plusieurs membranes); la soude du filtrat est en continu régénérée et recyclée dans la cuve (réalisée en acier inoxydable) contenant ledit bain de satinage, et, l'alumine recueillie est également extraite en continu.

Pendant la durée d'immersion le volume du bain est maintenu sensiblement constant, la concentration des ingrédients dudit bain est régulée automatiquement (en particulier la quantité d'aluminium, qui provient des surfaces soumises au traitement de satinage et passe dans le bain, est équivalente à celle de l'aluminium soutirée dudit bain en continu et recueillie sous forme d'alumine) et la température du bain est maintenue au voisinage de 65°C (c'est-à-dire comprise entre 63°C et 67° C). Le bain est sous agitation, de préférence au moyen d'une arrivée d'air comprimé qui est libéré, à un débit convenable, au voisinage du fond de la cuve au moyen de rampes munies d'orifices de diamètre et d'espacement adéquats pour obtenir une suspension homogène de l'ensemble du bain.

Selon les modalités opératoires données ci-dessus on obtient un satinage d'excellente qualité, les pièces aluminium ou alliages d'aluminium présentant un état de surface homogène et satine, d'aspect mat, masquant les irrégularités superficielles initiales.

## Revendications

1. Procédé de traitement de la surface d'une pièce en aluminium ou en alliage d'aluminium pour satinage ou usinage chimique au moyen d'un bain aqueux alcalin, dans lequel on immerge ladite pièce dans un bain dépourvu de sorbitol, gluconate ou autres agents séquestrants pour l'aluminium et comprenant;
a) 2 à 60 g/I d'une base forte choisie parmi l'ensemble constitué par NaOH et KOH,
b) 5 à 50 g/I d'un moyen choisi parmi l'ensemble constitué par les sulfures, les thiosulfates, les sulfates et leurs mélanges, et
c) une teneur en AI, comprise entre 4,5 et 15 g/I, la température du bain étant comprise entre 40 et 100°C, et, filtre ledit bain en continu pour écarter l'insoluble formé qu'il contient et recueillir le filtrat, la base forte étant regénérée à partir dudit filtrat et recyclée, l'aluminium présent dans ledit filtrat étant recueilli sous forme d'alumine.

2. Procédé selon la revendication 1, caractérisé en ce que le moyen b) est choisi parmi l'ensemble constitué par les sulfures de magnésium et de fer, les thiosulfates de sodium et de potassium, les sulfates de magnésium et de fer, et leurs mélanges.

3. Procédé selon la revendication 1, caractérisé en ce que le moyen b) est un mélange comprenant:
10 à 20 parties en poids de MgS,
5 à 10 parties en poids de Fe₂S₃, et
3 à 15 parties en poids de Na₂S₂O₃.

4. Procédé selon la revendication 1, caractérisé en ce que la base forte et l'alumine sont recueillies en continu, ladite base forte étant également recyclée en continu.

5. Procédé selon la revendication 1, caractérisé en ce que ledit bain aqueux alcalin, dans lequel la pièce à traiter est immergée, est à une température comprise entre 50 et 85°C.

6. Procédé selon la revendication 1, caractérisé en ce que l'on immerge la pièce à traiter pendant 5 à 20 minutes dans un bain aqueux comprenant:
a) 2 à 10 g/I de NaOH,
b) 5 à 50 g/I d'un moyen choisi parmi l'ensemble constitué par
(i) les mélanges comprenant 10 à 20 parties en poids sec de MgS, 5 à 10 parties en poids sec de Fe₂S₃ et 3 à 15 parties en poids sec de Na₂S₂0₃, et
(ii) les mélanges de MgS0₄ et Fe₂(SO₄)₃, et,
c) une teneur en AI comprise entre 4,5 et 15 g/1, ledit bain ayant un pH compris entre 12 et 14 et une température comprise entre 50 et 85°C, et étant filtré en continu pour écarter l'insoluble formé, la base forte étant recueillie du filtrat résultant et recyclée, l'aluminium contenu dans le filtrat étant recueilli sous forme d'alumine.

## Patentansprüche

1. Verfahren zur Oberflächenbehandlung eines Teiles aus Aluminium oder einer Aluminiumlegierung durch Satinierung oder chemische Behandlung unter Verwendung eines wäßrigen, alkalischen Bades, bei dem das Teil in ein Bad eingetaucht wird, das frei von Sorbitol, Glukonat oder anderen Sequestriermitteln für Aluminium ist und das:
a) 2 - 60 g/I einer starken Base, die aus der Gesamtheit, die aus NaOH und KOH gebildet ist, ausgewählt ist,
b) 5 - 50 g/I eines Mittels, das aus der Gesamtheit, die aus Sulfiden, Thiosulfaten, Sulfaten und deren Mischungen gebildet ist, ausgewählt ist, und
c) einen Anteil an AI zwischen 4,5 und 15 g/I enthält, wobei das Bad eine Temperatur zwischen 40 und 100 Grad Celsius hat und kontinuierlich zur Entfernung des gebildeten, unlöslichen Stoffes filtriert und das Filtrat gesammelt wird, und wobei die starke Base aus dem Filtrat regeneriert und zurückgeführt und das im Filtrat enthaltene Aluminium als Aluminiumoxyd gesammelt wird.

2. Verfahren nach Anspruch 1,
dadurch gekennzeichnet,
daß das Mittel b) aus einer Gesamtheit ausgewählt ist, die aus Magnesium und Eisensulfiden, Natrium- und Kaliumthiosulfaten, Magnesium und Eisensulfaten und deren Mischungen besteht.

3.Verfahren nach Anspruch 1,
dadurch gekennzeichnet,
daß das Mittel b) aus einer Mischung aus:
10 - 20 Gewichtsteilen MgS,
5 - 10 Gewichtsteiien Fe₂S₃ und
3 - 15 Gewichtsteilen Na₂S₂0₃ besteht.

4. Verfahren nach Anspruch 1,
dadurch gekennzeichnet,
daß die starke Base und das Aluminiumoxyd kontinuierlich gesammelt werden und die starke Base gleichzeitig kontinuierlich zurückgeführt wird.

5. Verfahren nach Anspruch 1,
dadurch gekennzeichnet,
daß das wäßrige, alkalische Bad, in das das zu behandelnde Teil eingetaucht wird, eine Temperatur zwischen 50 und 85 Grad Celsius hat.

6. Verfahren nach Anspruch 1,
dadurch gekennzeichnet,
daß das zu behandelnde Teil in ein wäßriges Bad eingetaucht wird, welches:
a) 2 - 10 g/l NaOH,
b) 5 - 50 g/I eines Mittels, das aus der Gesamtheit, die aus
i) den Mischungen, enthaltend 10 - 20 Gewichtsteile an trockenem MgS, 5 -10 Gewichtsteile an trockenem Fe₂S₃ und 3 -15 Gewichtsteile an trockenem Na₂S₂O₃, und
ii) den Mischungen MgS0₄ und Fe₂(SO₄)₃ gebildet ist, ausgewählt ist, und
c) einen Gehalt an AI zwischen 4,5 und 15 g/I enthält, wobei das Bad einen pH-Wert zwischen 12 und 14 und eine Temperatur zwischen 50 und 85 Grad Celsius hat und kontinuierlich zur Entfernung des gebildeten, unlöslichen Stoffes filtriert wird und wobei die starke Base aus dem resultierenden Filtrat gesammelt und zurückgeführt und das in dem Filtrat enthaltene Aluminium als Aluminiumoxyd gesammelt wird.

## Claims

1. Process for the surface treatment of an article made of aluminium or of aluminium alloy for satinizing or chemical machining by means of an alkaline aqueous bath, in which the said article is immersed in a bath devoid of sorbitol, gluconate or other sequestering agents for alumin ium and comprising:
a) 2 to 60 g/I of a strong base chosen from the group consisting of NaOH and KOH,
b) 5 to 50 g/I of a medium chosen from the group consisting of sulphides, thiosulphates, sulphates and mixtures thereof, and
c) an AI content of betveen 4.5 and 15 g/I, the temperature of the bath being between 40 and 100°C, and the said bath is continuously filtered to remove the insoluble material formed which it contains and to collect the filtrate, the strong base being regenerated from the said filtrate and recycled, the aluminium present in the said filtrate being collected in the form of alumina.

2. Process according to Claim 1, characterized in that the means b) is chosen from the group consisting of magnesium and iron sulphides, sodium and potassium thiosulphates, magnesium and iron sulphates and mixtures thereof.

3. Process according to Claim 1, characterized in that the means b) is a mixture comprising:
10 to 20 parts by weight of MgS,
5 to 10 parts by weight of Fe₂Sg, and
3 to 15 parts by weight of Na₂S₂0₃.

4. Process according to Claim 1, characterized in that the strong base and the alumina are collected continuously, the said strong base being also recycled continuously.

5. Process according to Claim 1, characterized in that the said alkaline aqueous bath in which the article to be treated is immersed is at a temperature of between 50 and 85°C.

6. Process according to Claim 1, characterized in that the article to be treated is immersed for 5 to 20 minutes in an aqueous bath comprising:
a) 2 to 10 g/I of NaOH,
b) 5 to 50 g/I of a means chosen from the group consisting of
(i) the mixtures comprising 10 to 20 parts by dry weight of figs, 5 to 10 parts by dry weight of Fe₂S₃ and 3 to 15 parts by dry weight of Na₂S₂0₃, and
(ii) the mixtures of MgS0₄ and Fe₂(S0₄)₃, and
c) an AI content of between 4.5 and 15 g/I, the said bath having a pH of between 12 and 14 and a temperature of between 50 and 85° C, and being filtered continuously to remove the insoluble material formed, the strong base being collected from the resulting filtrate and recycled, the aluminium present in the filtrate being collected in the form of alumina.
